# FASCICULE DE BREVET EUROPEEN

(11) **EP 0 044 783 B1**
(45) Date de publication et mention de la délivrance du brevet: **27.07.1983**
(21) Numéro de dépôt: 81401142.5
(22) Date de dépôt: 20.07.1981
(51) Int. Cl.: B21K 1/10

(54) **Procédé de fabrication des essieux-axes**
Verfahren zur Herstellung von Achsen
Method of making axles

(30) Priorité: 22.07.1980 FR 8016107
(43) Date de publication de la demande: 27.01.1982
(73) Titulaire: COMPAGNIE FRANCAISE DES ACIERS SPECIAUX, F-75009 Paris (FR)
(72) Inventeur: Cambuzat, Jean, F-92200 Neuilly-Sur-Seine (FR)
(74) Mandataire: Dupuy, Louis

## Description

La présente invention concerne la fabrication des essieux-axes, notamment de matériel roulant de chemin de fer, par forgeage dans une matrice, dans tous les cas où ces essieux-axes se terminent à chacune de leurs deux extrémités par des parties cyclindriques ou coniques, dénommées fusées, dont le diamètre moyen est inférieur au plus gros diamètre de l'essieu ou axe considéré.

De tels essieux comportent successivement, d'une extrémité à l'autre: (voir figures 1 et 2)
- une première fusée f1, constituée par un cylindre ou un cône de diamètre moyen d(f), se terminant par un épaulement arrondi de raccordement avec la portée de déflecteur qui la suit. Cette fusée sert de suport au véhicule par l'intermédiaire d'un roulement ou d'un coussinet.
- Une première portée de déflecteur pd1, encore appelée parfois »gardegraisse«, de faible longueur, dont le profil est un arrondi, et de diamètre moyen d(pd) généralement supérieur au diamètre d(f) de la fusée.
- Une première portée de calage pc1 de diamètre d(pc) supérieur au diamètre d(f) de la fusée et au diamètre moyen d(pd) de la portée de déflecteuer. C'est sur cette portée de calage que sera fixée une roue du véhicule.
- Un corps c, qui peut être cylindrique, de diamètre d(c) dans certains types d'essieux tels que selon la figure 1, ou cyclindro-biconique dans certains autres types tels que selon la figure 2 (soit d(c) le diamètre minimal dans ce dernier cas). Le diamètre d(c) du corps est toujours inférieur au diamètre d(pc) de la portée de calage et généralement supérieur au diamètre d(f) de la fusée.
- Une deuxième portée de calage pc2 identique à la première, et destinée à recevoir une autre roue du véhicule.
- Une deuxième portée de déflecteur pd2 identique à la première.
- Enfin, une deuxième fusée f2 identique à la première, servant de support au véhicule par l'intermédiaire d'un roulement.

Il est à noter qu'un essieu-axe peut également comporter:
- soit une portée d'engrenage pe, de diamètre d(pe) généralement supérieur au diamètre du corps d(c) et supérieur au diamètre de portée de calage d(pc). C'est sur cette portée que se fixe l'engrenage d'entrainement de la locomotive.
- soit (voir figure 3) deux portées supplémentaires p.disc 1 et p disc. 2 destinées à recevoir les disques de freinage des voitures de voyageurs, des wagons ou des locomotives. Leur diamètre d (disc) est généralement supérieur au diamètre du corps d(c) et supérieur au diamètre de la portée de calage d(pc). Les corps intermédiaires Ci et C₂ ont un diamètre voisin de d(c).

Ceci étant bien défini pour la clarté de l'exposé qui va suivre, voici maintenant un bref rappel des procédés de forgeage à chaud connus pour fabriquer des essieux-axes, qui agissent tous par étirage de l'ébauche. On peut les classer en trois catégories distinctes:
1 - Le forgeage vertical libre, en tas plats, en matrices ou en étampes, réalisé soit au moyen d'une presse hydraulique verticale, soit au moyen d'un marteau-pilon.
2 - Le forgeage horizontal libre, réalisé au moyen d'une machine à forger horizontale à marteaux multiples.
3 - Le laminage sur un train de laminoir spécial muni de galets, sont le principe rappelle celui du laminage des tubes d'acier sans soudre.

Ces procédés présentent des inconvénients importans:
a) Tout d'abord, les procédés par forgeage (1) et (2) exigent un très grand nombre de coups de presse - entre 100 et 130 pour les procédés (1), entre 400 et 500 pour le procédé (2), et la cadence de production est peu élevée.
b) Ensuite, pour tous les procédés connus, la qualité du resultat obtenu dépend, entre autres choses, de la fiabilité de la commande de la presse, de la machine à forger, ou du laminoir, et cette fiabilité est difficile à assurer étant donnée la très grande multiplicité et la complexité des opérations élémentaires successives à réaliser.
c) D'autre part, les surépaisseurs sont fortes dans les procédés (1) et assez fortes dans le procédé (2), si bien que les mises au mille (rapport entre le poids de l'ébauche et celui de l'essieu fini après usinage) sont fortes : 1,300 avec les procédés (1) et 1,250 avec le procédé (2).
d) La qualité interne des essieux fabriqués selon les procédés (1) est bonne, mais les surépaisseurs obtenues par forgeage sont importantes. En revanche, la qualité interne des essieux fabriqués selon le procédé (2) est plus sujette à caution, du fait de déformations effectuées essentiellement en peau, tandis que les surépaisseurs sont plus faibles qu'en (1).
e) Dans les procédés (1), la rectitude est rès imprécise et nécessite une opération intermédiaire de dressage.

D'autres procédés ne sont plus utilisés actuellement. C'est le cas, en particulier, du poinçonnage rotatif d'une ébauche cylindrique issu du brevet US n° 2 273 931 de C. P. BYRNES. Par rapport à la présente invention, de dernier procédé présente les inconvénients suivants:
(1) - Les surépaisseurs sont plus importantes car: (1.1) - le diamètre des fusées est égal au diamètre du corps. (1.2) - Les matrices de serrage sont crantées pour l'entrainement en rotation.
(2) - La formation de crans ou cannelures dans l'ébauche entraine des difficultés lors de l'usinage ultérieur.
(3) - L'extrémité du poinçon rotatif reste systématiquement dans la pièce après forgeage, ce qui perturberait un contrôle aux ultra-sons en service par le réseau de chemins de fer utilisateur.
(4) - Les parties extrêmes des fusées creuses s'arrêtent juste au niveau de la portée de calage de l'essieu, provoquant des concentrations de contraintes dans une zone très sollicitée, celle du calage de la roue. Cette technique est inacceptable par les réseaux de chemins de fer européens.

D'une manière également connue, certains essieux sont fabriqués sans aucun forgeage, à partir d'une ébauche ronde laminée, dressée après un traitement thermique de normalisation, puis usinée. Les deux inconvénients principaux de cette méthode connue sont que l'usinage coupe certaines fibres du métal laminé, ce qui peut entrainer une moindre résistance mécanique de l'essieu, et que la mise au mille métallique, c'est à dire le rapport entre le poids de l'ébauche et le poids de l'essieu fini, est très élevée.

Le but de la présente invention est d'éviter tous ces inconvénients des procédés connus en utilisant un procédé de forgeage par refoulementfilage à chaud, qui ne procède plus du tout par étirage, mais au contraire par refoulement des parties médianes et filage sumultané des parties extrêmes d'une ébauche chauffée, de telle sorte que ce procédé se traduit par une opération unique de compression de l'ébauche dans une matrice fermée.

A cet effet, la présente invention a pour objet un procédé de fabrication des essieux-axes, notamment de matériel roulant de chemin de fer, par forgeage dans une matrice d'une ébauche chauffée d'un diamètre inférieur au plus gros diamètre de l'essieu-axe à fabriquer, caractérisé en ce qu'au moins une partie de l'ébauche est chauffée à une température comprise entre 1 100° et 1 300°C, et de préférence voisine de 1 260°C, en ce que l'essieu-axe a deux fusées, et en ce que le forgeage comporte une opération simultanée de refoulement des parties médianes de l'essieu-axe et de filage d'au moins une des deux fusées, cette opération simultanée étant effectuée par un mouvement vers le centre de l'essieu-axe d'au moins une bague formant une partie de la matrice, ce mouvement étant produit par un seul coup de presse.

Suivant une première variante de l'invention, pour un même essieuaxe, le forgeage par refoulement-filage s'effectue dans une matrice dont toutes les pièces sont fixes, en deux coups de presse successifs, à raison d'un coup de presse pour chacune des deux moitiés transversales de l'essieu-axe, les deux coups de presse étant séparés par un réchauffage et par une manutention intermédiaires.

Suivant une deucième variante de l'invention, le forgeage par refoulement-filage d'un essieu-axe complet s'effectue en un seul coup de presse, le corps de l'essieu-axe restant fixe, tandis que la matrice comporte deux bagues de fusée mobiles, qui façonnent par filage les deux fusées et les deux portées de déflecteur, et par refoulement simultané les portées de calage.

Suivant une caractéristique préférée de l'invention, l'ébauche est chauffée dans son ensemble à une même temperature, de préférence comprise entre 1 100° et 1 300°C, et plus spécialement voisine de 1 260° C.

Suivant une autre caractéristique férée de l'invention, distincte de la précédente, l'ébauche subit un chauffage différentiel étagé..

C'est ainsi qu'il est tout spécialement recommandé de chauffer les parties de l'ébauche destinées à former les fusées de l'essieu à une température comprise entre 1 100° et 1 250° C, et de préférence voisine de 1 180° C.

C'est ainsi qu'il est également recommandé que, en plus de ce qui précède, les parties de l'ébauche destinées à former les portées de calage intermédiaires receveant ou les disques de freins ou les roues pour engrenages, soient chauffées à une température comprise entre 1 200°C et 1 300°C, et de préférence voisine de préférence voisine de 1 260° C.

Dans le cas d'un essieu dont le corps cylindrique ne subira pas de déformation par forgeage, la partie de l'ébauche destinée à former le corps de l'essieu-axe ne sera pas chauffée.

Pour chauffer l'ébauche dans le procédé selon l'invention, et tout spécialement s'il s'agit d'un chauffage différentiel étagé, il est préférable d'utiliser un chauffage par induction.

Suivant une autre caractéristique préférée de l'invention, l'ébauche est constituée par une barre ronde laminée et écroutée avant chauffage.

Elle peut aussi être constituée d'une barre carrée à angles arrondis, ou encore d'une barre à section transversale ogivale c'est à dire d'une barre carrée à faces bombées, et écroutée avant chauffage.

Le procédé de forgeage par refoulement-filage des essieux-axes selon l'invention peut être réalisé indifféremment sur une presse à forger verticale ou sur une presse à forger horizontale. A la rigueur, la direction du forgeage pourrait même être oblique, mais cela ne présente aucun avantage pratique.

Dans le procédé selon l'invention, chaque partie de la matrice est efficacement lubrifiée individuellement, quelle que soit la direction du forgeage.

Comme on le comprend, la présente invention présente sur les procédés connus de forgeage ou de laminage des essieux d'importants avantages.

Tout d'abord, la cadence de fabrication est beaucoup plus élevée puisque, pour un même essieu, il faut ici seulement deux, ou même un seul, coup de presse au lieu de 100 à 130, ou même 400 à 500, dans tels ou tels des procédés connus.

Ensuite, la qualité du résultat obtenu est indépendante d'une fiabilité plus ou moins grande d'un système de commande, puisque c'est le profil géométrique des pièces de la matrice, lequel est prédéterminé avec une grande précision, qui impose les dimensions de l'essieu ainsi fabriqué.

D'autre part, l'ébauche peut être cylindrique, ce qui simplifie la préparation.

Malgré cela, les surépaissuers de l'essieu ainsi obtenu brut de forgeage par refoulement-filage qui sont enlevées par usinage ultérieur pour obtenir l'essieu fini, sont notablement plus faibles que dans les procédés connus. Ainsi, pour obtenir un essieu de 520 kg, il suffit de partir d'une ébauche de moins de 600 Kg, contre 680 Kg pour l'ébauche subissant un forgeage vertical de type connu et 650 Kg pour l'ébauche subissant un forgeage horizontal de type connu. Ici, le rapport entre le poids de l'ébauche et le poids de l'essieu fini est inférieur à 1,150.

Avant usinage des surépaisseurs, l'essieu fabriqué par le procedé selon l'invention ne nécessite pas d'ébavurage, car il ne présente aucune bavure.

En ce qui conderne la qualité interne de l'essieu ainsi obtenu, il faut noter que ce procédé réalise un fibrage intégral. Lors de l'usinage final, on usine des fibres complètes, sans rompre aucune fibre existate.

D'une façon générale, la précision du forgeage selon l'invention est bien meilleure que dans tous les procédés connus.

En ce qui concerne le chauffage de l'ébauche, les variantes du procédé selon l'invention qui utilisent un chauffage différentiel étagé, par exemple par induction, permettent de réaliser une économie d'énergie importante par rapport au chauffage complet de l'ébauche.

L'invention présente donc de multiples avantages.

Afin de bien la faire comprendre, on va décrire ci-après, à titre d'exemples non limitatifs, trois modes de réalisation d'essieux de matériel ferroviaire selon l'inventicn.

Le premier exemple concerne un essieu A à corps cylindrique. Le deuxième exemple concerne un essieu B à corps cylindro-biconique. Le troisième exemple concerne un essieu C à corps cylindrique et à 4 portées de calage.
La figure 1 est une coupe longitudinale de l'essieu A.
La figure 2 est une coupe longitudinale de l'essieu B.
La figure 3 est une coupe longitudinale de l'essieu C à 4 portées de calage.

Les figures 4 et 5 représentent des courbes de température de chauffage différentiell étagé pour chacune des deux moitiés de l'essieu C.

Les figures 6, 7 et 8 sont une vue schématique du forgeage par refoulement-filage de l'essieu A; elles comprennent respectivement:
- en figure 6, une vue de l'ébauche, de la presse et des bagues de fusée mobiles avant forgeage par refoulement-filage.
- en figure 7, une vue de l'ensemble en fin de forgeage par refoulementfilage.
- en figure 8, une vue de l'ensemble après forgeage par refoulement-filage, c'est à dire après retrait de l'élément supérieur de la presse, et retrait des bagues de fusée mobiles.

De même, les figures 9,10 et 11 sont une vue schématique du forgeage par refoulement-filage de l'essieu B; elles comprennent respectivement:
- en figure 9, une vue avant forgeage par refoulement-filage
- en figure 10, une vue en fin de forgeage par refoulement-filage
- en figure 11, une vue après forgeage par refoulement-filage.

Les figures 12, 13 et 14 sont une vue schématique du forgeage par refoulement-filage de l'essieu C; elles comprennent respectivement:
- figure 12: une vue avant refoulement-filage
- figure 13: une vue de l'ensemble en fin de refoulement - filage
- figure 14: une vue de l'ensemble après refoulement-filage.

Ces trois types d'essieux A, B, C représentés sur les figures peuvent être fabriqués selon l'invention dans des conditions de forgeage-matriçage identiques, les seules différences étant d'ordre géométrique, en particulier pour les parties constituant le corps et le nombre de portées de calage de l'essieu.

Leurs dimensions respectives sont en effet les suivantes, en millimètres:

### Essieu C (voir page 8)

Si leur forgeage par refoulement-filage est réalisé en deux coups de presse successifs, à raison d'un pour chacune des deux moitiés de l'essieu, on effectue un premier chauffage différentiel étagé pour la première moitié de l'essieu selon la courbe de température 2 de la figure 4. Sur cette figure, l'ébauche schématisée en 1 est celle qui convient pour un essieu C. C'est une barre ronde de 2430 millimètres de longueur et de 195 millimètres de diamètre. Son chauffage est effectué par induction de la manière suivante:
La partie 4 de l'ébauche 1, qui a 335 mm de longueur, est chauffée à une température de 1260°C.
Elle est destinée à former la portée de calage du disque et le corps intermédiaire.
La partie 3 de l'ébauche 1, qui a 600 mm de longueur, est chauffée à une température de 1 180°C.
Elle est destinée à former la portée de calage de la roue, la portée de déflecteur et la fusée.
La partie 5 de l'ébauche 1 restante n'est pas chauffée et reste à la température ambiante.

Après forgeage par refoulement-filage de cette première moitié, comme il va être expliqué plus loin, on procède au chauffage par induction de la deucième moitié de l'ébauche 1 après avoir entouré la première moitié déjà forgée par une enveloppe de protection 6. Le profil thermique appliqué est représenté en 7 sur la figure 5. Il est symétrique de celui de la figure 4. Après quoi l'on procède au deuxième coup de presse.

On peut aussi procéder au forgeage par refoulement-filage en un seul coup de presse si l'on a chauffé les deux moitiés de l'ébauche simultanélement, et si la presse dont on dispose le permet.

Le forgeage par refoulement-filage d'un essieu de type A, à corps cylindrique, est schématisé sur les figures 6, 7 et 8.

Sur la figure 6, avent forgeage, la partie médiane de l'ébauche 8 est serrée entre les deux moitiés hémi-cylindriques 9 et 10 de la matrice, qui présentent d'autre part deux évidements en 11 et 12, de diamètre adapté aux dimensions à obtenir pour les deux portés de calage. De plus, deux bagues de fusée mobiles 13 et 14, de profil convenable, sont disposées à chaque extrémité de l'ébauche.

Comme on le voit en comparant les figures 6 et 7, le forgeage par refoulement-filage selon l'invention sonsiste à pousser les bagues de fusée mobiles 13 et 14 (figure 6) jusqu'en 13' et 14' (figure 7) soit en deux opérations de presse successives, soit en une seule opération, de telle sorte que les deux fusées sont obtenues par filage, tandis que les deux portées de calage sont obtenues par refoulement, le filage et le refoulement se produisant simultanément.

Après forgeage (figure 8), on écarte en 13" et 14" les deux bagues de fusée mobiles, on relève la demi-matrice 9, de sorte que l'essieu forgé 15, reposant sur la demi-matrice 10, peut être alors manutentionné.

Les figures 9, 10 et 11 schématisent les mêmes opérations pour le forgeage par refoulement-filage d'un essieu à corps cylindro-biconique, de type B. La seule différence avec ce qui précède est que les deux moitiés 16 et 17 de la matrice ont, dans leur partie médiane, un profil cylindro-biconique, et non plus un profil cylindrique.

Un des avantages essentiels du forgeage par refoulement-filage selon l'invention est que les surépaisseurs résiduelles après forgeage, à éliminer par usinage ultérieur, sont ici beaucoup plus faibles que dans les méthodes de forgeage connues.

Les figures 12, 13 et 14 schématisent également les mêmes opérations pour le forgeage par refoulement-filage d'un essieu à 4 portées de calage de type C. La seule différence réside dans le fait que les deux moitiés 18 et 19 de la matrice comportent deux portées de calage supplémentaires et non plus un profil cylindrique ou cylindro-binonique.

Ainsi pour un essieu de type A, le tableau I ci-dessous donne les dimensions, en diamètre et en longueur, de l'essieu complètement fini, de l'essieu brut de forgeage avant usinage selon les méthodes de forgeage connues, et de l'essieu brut de forgeage selon l'invention avant usinage.

Le tableau Il donne les mêmes dimensions pour un essieu de type B.

Le tableau III donne les mêmes dimensions pour un essieu de type C.

Ces résultats sont tout à l'avantage du procédé selon l'invention.

Afin de les rendre plus expressifs, le tableau IV ci-dessous, qui décrit la succession des opérations, présente les mises au mille entre le lingot de départ et l'essieu fini, dans trois cas:
- 1 er cas: Essieu de type A laminé, non forgé, et usiné.
- 2ème cas: Essieu de type B laminé, forgé selon un procédé connu et usiné.
- 3éme cas: Essieux de type A ou B, laminés, forgés selon l'invention et usinés.

Dans le cas d'essieux creux, l'ébauche comporte un noyau de diamètre convenable en silice, ou en tout autre produit réfractaire pudreux, dont le coefficient de dilatation par rapport à celui de l'acier à essieux est tel que, à 1260° C, son adhérence avec l'ébauche soit bonne sans être excessive, et que, à la température ambiante, son élimination ne présente aucune difficulté.

## Revendications

1. Procédé de fabrication des essieus-axes notamment de matériel roulant de chemin de fer, par forgeage dans une matrice (9, 10, 13, 14) d'une ébauche chauffée (8) d'un diamètre inférieur au plus gros diamètre de l'essieu-axe à fabriquer, caractérisé en ce qu'au moins une partie de l'ébauche (8) est chauffée à une température comprise entre 1100° et 1300°C et de préférence voisine de 1260°C, en ce que l'essieu-axe a deux fusées (fᵢ, f₂), et en ce que le forgeage comporte une opération simultanée de refoulement des parties médianes (c, pc, pd) de l'essieu-axe et de filage d'au moins une des deux fusées (fᵢ, f₂), cette opération simultanée étant effectuée par un mouvement vers le centre de l'essieu-axe d'au moins une bague (13, 14) formant une partie de la matrice, ce mouvement étant produit par un seul soup de presse.

2. Procédé de fabrication des essieux-axes selon la revendication 1, caractérisé en ce que, pour un même essieu-axe, le forgeage s'effectue dans une matrice dont toutes les pièces sont fixes, en deux coups de presse successifs, à raison d'un coup de presse pour chacune des deux moitiés transversales de l'essieu-axe, les deux coups de presse étant séparés par un réchauffage et par une manutention intermédiaires.

3. Procédé de fabrication des essieux-axes selon la revendication 1, caractérisé en ce que le forgeage d'un essieuaxe complet s'effectue en un seul coup de presse, le corps (c) de l'essieuaxe restant fixie, tandis que la matrice comporte deux bague (13, 14) qui façonnent par filage les deux fusées (f1, f2) et deux portées de déflecteur (pd1, pd2), et par refoulement simultané, deux portées de calage (pc1, pc2).

4. Procédé de fabrication des essieux-axes selon l'une quelconque des revendications 1, 2 et 3, caractérisé en ce que la totalité de l'ébauche est chauffée à une même température.

5. Procédé de fabrication des essieux-axes selon l'une quelconque des revendications 1, 2 et 3, caractérisé en ce que l'ébauche subit un chauffage différentiel étagé.

6. Procédé de fabrication des essieux-axes selon la revendication 5, caractérisé en ce que les parties de l'ébauche destinées à former les fusées (f1, f2) de l'essieu-axe sont chauffées à une température comprise entre 1200° C et 1300° C, et de préférence voisine de 1260° C.

7. Procédé de fabrication des essieux-axes selon la revendication 6, caractérisé en ce que la partie de l'ébauche destinée à former le corps (c) de l'essieu-axe n'est pas chauffée, en ce que les parties de l'ébauche destinées à former des portées de calage (p dise. 1, p dise. 2) des freins à disque, ou des portées de calage (pc1, pc2) des roues pour engrenages, sont chauffées à une température comprise entre 1200° C et 1300°C, et de préférence voisine de 1 260° C, et en ce que les parties de l'ébauche destinées à former les fusées (f1, f2) sont chauffées à une température comprise entre 1 100°C et 1 250° C, et de préférence voisine de 1 180° C.

8. Procédé de fabrication des essieux-axes l'une quelconque des revendications 1 à 7, caractérisé en ce que l'ébauche est constituée par une barre ronde laminée et écroutée avant chauffage.

9. Procédé de fabrication des essieux-axes selon l'une quelconque des revendications 1 à 7, caractérisé en ce que l'ébauche est constituée par une barre carrée à angles arrondis et écroutée avant chauffage.

10. Procédé de fabrication des essieux-axes selon l'une quelconque des revendications 1 à 7, caractérisé en ce que l'ébauche est constituée par une barre de section transversale ogivale et écroutée avant chauffage.

11. Procédé de fabrication des essieux-axes creux, selon l'une quelconque des revendications 1à 7, caractérisé en ce que l'ébauche est préalablement forée et remplie de silice, ou de tout autre produit réfractaire poudreux dont le coefficient de dilatation par rapport à celui de l'acier à essieux est tel que, à 1260°C, son adhérence avec l'ébauche soit bonne sans être excessive, et que, à la température ambiante, son élimination ne présente aucune difficulté.

## Patentansprüche

1. Verfahren zur Herstellung von Achsen bzw. Tragachsen, insbesondere für rollendes Eisenbahnmaterial, durch Schmieden in einer Form bzw. Preßform (9, 10, 13, 14) eines erhitzten Rohlings bzw. Preßlings (8) von einem Durchmesser, der geringer ist als der größte Durchmesser der herzustellenden Achse, dadurch gekennzeichnet, daß wenigstens ein Abschnitt des Rohlings (8) auf einer Temperatur von 1 100-1 300°C, vorzugsweise annähernd 1 260°C, erhitzt wird, daß die Achse zwei Achsschenkel (fᵢ, f₂) aufweist und daß das Schmieden einen gleichzeitigen Arbeitsgang des Stauchens.der mittleren Abschnitte (c, pc, pd) der Achse und des Fließpressens wenigstens eines der beiden Achsschenkel (fᵢ, f_{z}) umfaßt, wobei dieser gleichzeitige Arbeitsgang durch die Bewegung wenigstens eines einen Teil der Preßform bildenden Ringes bzw. Stellringes (13, 14) auf das Zentrum der Achse zu bewirkt wird und die Bewegung durch einen einzigen Preßschlag erzeugt wird.

2. Verfahren zur Herstellung von Achsen nach Anspruch 1, dadurch gekennzeichnet, daß für ein und dieselbe Achse das Schmieden in einer Preßform, in welcher alle Teile feststehend sind, in zwei aufeinanderfolgenden Preßschlägen erfolgt, und zwar durch einen Preßschlag für jede der beiden transversalen Hälften der Achse, wobei die beiden Preßschläge durch ein Wiederaufheizen und eine innerbetriebliche Handhabung bzw. Zwischenförderung getrennt sind.

3. Verfahren zur Herstellung von Achsen nach Anspruch 1, dadurch gekennzeichnet, daß das Schmieden einer vollständigen Achse in einem einzigen Preßschlag erfolgt, wobei der Körper (c) der Achse feststehend bleibt, während die Preßform zwei Ringe bzw. Stellringe (13, 14) umfaßt, die durch Fließpressen die beiden Achsschenkel (fᵢ, f_{z}) und zwei Ablenkflächen (pd1, pd2) und durch gleichzeitiges Stauchen zwei Achssitze (pc1, pc2) bilden.

4. Verfahren zur Herstellung von Achsen nach einem der Ansprüche 1, 2 und 3, dadurch gekennzeichnet, daß der gesamte Rohling auf die gleiche Temperatur erhitzt wird.

5. Verfahren zur Herstellung von Achsen nach einem der Ansprüche 1, 2 und 3, dadurch gekennzeichnet, daß der Rohling einer unterschiedlichen stufenweisen Erwärmung unterworfen wird.

6. Verfahren zur Herstellung von Achsen nach Anspruch 5, dadurch gekennzeichnet, daß jene Abschnitte des Rohlings, die für die Ausbildung der Achsschenkel (fi, f₂) der Achse bestimmt sind, auf eine Temperatur zwischen 1200-1300°C, vorzugsweise annähernd 1260° C, erhitzt werden.

7. Verfahren zur Herstellung von Achsen nach Anspruch 6, dadurch gekennzeichnet, daß jener Abschnitt des Rohlings, der für die Ausbildung des Körpers (c) der Achse bstimmt ist, nicht erhitzt wird, daß jene Abschnitte des Rohlings, die für die Ausbildung der Achssitze (p.disc.1, p.disc.2) von Scheibenbremsen oder der Achssitze von Rädern von Getrieben bestimmt sind, auf Temperaturen zwischen 1200-1300° C, vorzugsweise annähernd 1260° C, erhitzt werden und daß jene Abschnitte des Rohlings, die für die Ausbildung der Achssitze (pc1, pc2) von Rädern und die der Achsschenkel (f,) und (f_{z}) bestimmt sind, auf eine Temperatur ziwschen 1 100-1 250°C, vorzugsweise annähernd 1 180°C erhitzt werden.

8. Verfahren zur Herstellung von Achsen nach einem der Ansprüche 1 bis 7, dadurch gekennzeichnet, daß der Rohling aus einer runden gewalzten Stange besteht, die vor dem Erhitzen abgekrustet wird.

9. Verfahren zur Herstellung von Achsen nach einem der Ansprüche 1 bis 7, dadurch gekennzeichnet, daß der Rohling aus einer Stange von quadratischem oder viereckigem Querschnitt mit abgerundeten Ecken besteht, die vor dem Erhitzen abgekrustet wird.

10. Verfahren zur Herstellung von Achsen nach einem der Ansprüche 1 bis 7, dadurch gekennzeichnet, daß der Rohling aus einer Stange von ovalem Querschnitt besteht, die vor dem Erhitzen abgekrustet wird.

11. Verfahren zur Herstellung von hohlen Achsen nach einem der Ansprüche 1 bis 7, dadurch gekennzeichnet, daß der Rohling zuvor aufgebohrt und mit Siliziumdioxid oder einem beliebigen anderen pulverförmigen hitzebeständigen Material gefüllt wird, dessen Ausdehnungskoeffizient in bezug auf jenen des Achsenstahl einen solchen Wert besitzt, daß bei 1260° C seine Haftung am Rohling zufriedenstellend jedoch nicht übermäßig ist und daß seine Entfernung bei Raumtemperatur keinerlei Schwierigkeiten bereitet.

## Claims

1. Process for producing axles, especially of railway rolling stock, by forging in a mould (9, 10, 13, 14) a heted blank (8) of a diamter less than the largest diameter of the axle to be produced, characterised in that at least some of the blank (8) is heated to a temperature of between 1 100° and 1 300°C, preferably near 1 260°C, in that the axle has two spindles (f₁, f₂), and in that forging includes a simultaneous operation of upsetting the central parts (c, pc, pd) of the axle and extruding at least one of the two spindles (f₁, f₂), this simultaneous operation being carried out as a result of a movement towards the centre of the axle of at least one ring (13, 14) forming part of the mould, this movement being produced by means of a single press stroke.

2. Process for producing axles according to Claim 1, characterised in that, for one and the same axle, forging is carried out in a mould, all the components of which are fixed, in two successive press strokes at the rate of one press stroke for each of the two transverse halves of the axle, the two press strokes being separated by intermediate heating and handling.

3. Process for producing axles according to Claim 1, characterised in that the forging of a complete axle is carried out in a single press stroke, the body (c) of the axle remaining fixed, whilst the mould incorporates two rings (13, 14) which shape the two spindles (f1, f2) and two deflector bearings (pd1, pd2) by means of extrusion, and two wedging bearings (pc1, pc2) by means of simultaneous upsetting.

4. Process for producing axles according to any one of Claims 1, 2 and 3, characterised in that the entire blank is heated to the same temperature.

5. Process for producing axles according of any one of Claims 1, 2 and 3, characterised in that the blank undergoes differential heating in stages.

6. Process for producing axles according to Claim 5, characterised in that the parts of the blank which are intended to form the spindles (f1, f2) of the axles are heated to a temperature of between 1 200°C and 1 300°C, preferably near 1 260°C.

7. Process for producing axles according to Claim 6, characterised in that the part of the blank which is intended to form the body (c) of the axle is not heated, in that the parts of the blank which are intended to form wedging bearings (p disc.1, p disc.2) of disc brakes or wedging bearings of wheels for gears are heated to a temperature of between 1 200° C and 1 300° C, preferably near 1 260° C, and in that the parts of the blank which are intended to form the wedging bearings (pc1, pc2) of the wheels and the spindles (f1) a (f2) are heated to a temperature of between 1 100°C and 1 250°C, preferably near 1 180°C.

8. Process for producing axles according to any one of Claims 1 to 7, characterised in that the blank consists of a round bar rolled and peeled before heating.

9. Process for producing axles according to any one of Claims 1 to 7, characterised in that the blank consists of a square bar having rounded angles and peeled before heating.

10. Process for producing axles according to any one of Claims 1 to 7, characterised in that the blank consists of a bar of ogival cross-section, peeled before heating.

11. Process for producing hollow axles according to any one of Claims 1 to 7, characterised in that the blank is previously drilled and filled with silica or any other powdery refractory product, of which the coefficient of expansion in relation to that of axle steel is such that, at 1 260° C, its adhesion to the blank is good without being excessive and that, at ambient temperature, there is no difficulty in eliminating it.
